# EUROPÄISCHE PATENTSCHRIFT

(11) **EP 1 028 857 B1**
(45) Veröffentlichungstag und Bekanntmachung des Hinweises auf die Patenterteilung: **24.04.2002**
(21) Anmeldenummer: 98904454.0
(22) Anmeldetag: 25.02.1998
(51) Int. Cl.: B44F 9/04, B44C 5/06

(54) **NATURSTEIN-IMITATION FÜR VERZIERUNGSBAUTEN UND VERFAHREN ZU IHRER HERSTELLUNG**
STONE IMITATION FOR DECORATING BUILDING STRUCTURES AND METHODS FOR THE PRODUCTION THEREOF
IMITATION PIERRE POUR CONSTRUCTIONS ORNEMENTALES ET SES PROCEDES DE FABRICATION

(30) Priorität: 03.11.1997 RO 9702040
(43) Veröffentlichungstag der Anmeldung: 23.08.2000
(73) Patentinhaber: Dragnea, Mihai, 72311 Bucharest 2 (RO)
(72) Erfinder: Dragnea, Mihai, 72311 Bucharest 2 (RO)
(74) Vertreter: Petra, Elke, Dipl.-Ing.
(86) Internationale Anmeldenummer: RO9800004
(87) Internationale Veröffentlichungsnummer: WO9922947

(56) Entgegenhaltungen:
- FR-A- 2 259 070
- GB-A- 1 076 167
- US-A- 3 219 735
- US-A- 4 868 018

## Beschreibung

Die Erfindung betrifft eine Naturstein-Imitation, welche Form, Farbe und Aussehen eines natürlichen Steines besitzt und für innere oder äußere Verzierungsbauten wie Springbrunnen, Felsen mit Wasserfällen, in von Naturstein-Imitation Strukturen eingefügten Einrichtungsgegenstände, Decken-, Wände- und Fußboden-Verblendungen u.a., verwendet wird. Die Erfindung bezieht sich ebenfalls auf Verfahren zur Herstellung dieser Naturstein-Imitation.

Bekannt ist ein Verfahren zur Herstellung von Stein-, Marmor-, und Granitverkleidungen aus kleinen und/oder gespaltenen Blöcken, welches in der Verbindung von Bändern aus diesen Materialien durch das Bestreichen ihrer Randflächen mit einem Bindemittel auf Basis von Polyesterharz besteht, das in der entsprechenden Farbe der verwendeten Gesteine eingefärbt ist, das Bindemittel aus einer Mischung von Harz und Gesteinspuder in einem Verhältnis von 1: 1,7, sowie aus einem Zusatz von Kobaltnaphtenat und Methyläthylketonperoxid besteht. Die Bänder werden durch Zusammenpressen verbunden und dann fertiggestellt, indem man ihnen die gewünschte Form und Ausmaße gibt (rumänisches Patent Nr. 63416). Diese Erfindung benützt natürliche Materialien, realisiert nur Plattenverblendungen und hat als Ziel die Verwertung von Abfällen.

Bekannt ist auch ein Verfahren zur Herstellung von simulierten Marmor-Produkten, bestehend aus der Bedeckung einer Platte aus Holz, Beton, Sperrholz, Mauerwerk oder Glas mit einer kontinuierlichen Epoxyharz-Schicht und dann mit einer diskontinuierlichen pigmenthaltigen Schicht, die am Ende zusammen aushärten (US-A-4868018).

Es ist ein Herstellungsverfahren von Naturstein-Imitationen bekannt, welches in der Behandlung von glühender basischer Hochofenschlacke mit Pellets mit einer Granulation von 20 mm besteht, die erhalten werden aus dem eingesammelten Staub aus dem Rauchschlot beim Herstellen von Eisenlegierungen, Schutt aus gebrannten feuerfesten Ziegeln und Teerschlamm. Man gewinnt ein Erzeugnis, welches Beton ersetzen kann, aus verschiedenen Abfällen, die auf dieser Weise verwertet werden (rumänisches Patent Nr. 73950).

Da die aus dem Stand der Technik als Steinersatz bekannten Materialien, die bei Bauten benutzt werden, ein großes Gewicht haben, Transportprobleme aufweisen und die Form und Färbung der Natursteine nicht wiedergeben können, sind sie für Verzierungsbauten nicht spezifisch. So hat sich das Problem gestellt, ein leichtes Material zu schaffen, das einfach hergestellt werden kann, leicht zu transportieren ist und vor allem ein identisches Aussehen mit einem Naturstein hat, so daß es von diesem nicht unterschieden werden kann.

Die erfindungsgemäße Naturstein-Imitation beseitigt die Nachteile der bekannten Naturstein-Imitationen dadurch, daß sie aus drei Schichten besteht, und zwar aus einer diskontinuierlichen an der Oberfläche, mit verschiedenen Färbungen und einer Dicke von 0 ... 5 mm, welche aus 28 ... 48 Gewichtsprozenten Polyesterharz mit Härter, oder Polyvinylchlorid oder Polystyren, eventuell mit Vernetzungsmittelzuschlag, 50 ... 70 Gewichtsprozenten Quarzmehl und 2 ... 10 Gewichtsprozenten Pigmenten besteht, aus einer mittleren, kontinuierlichen, einfarbigen Schicht, mit einer Dicke von 2 ... 5 mm, welche aus 28...48 Gewichtsprozenten Polyesterharz mit Härter, oder Polyvinylchlorid oder Polystyren, eventuell mit Vernetzungsmittelzuschlag, 50 ... 70 Gewichtsprozenten Quarzmehl und 2 ... 10 Gewichtsprozenten Pigmenten besteht, welches die Hintergrundfärbung bestimmt, und aus einer inneren Schicht, die die Unterlage- und Widerstandsschicht ist und eine Dicke von 3...10 mm hat, welche aus 100 Gewichtsprozenten Polyurethanschaum mit Härter, oder 20 ... 35 Gewichtsprozenten Glasfaser und 65 ... 80 Gewichtsprozenten Polyesterharz mit Härter besteht, so daß der Kunststein die Form und Färbung eines Natursteines hat.

Ein erfindungsgemäßes Verfahren zur Herstellung der Naturstein-Imitation (Kunststein) für Verzierungsbauten, besteht darin, daß man in einer starren oder flexiblen Form, die die Form eines natürlichen Steines nachahmt, durch Sprühen oder Pinseln auf einigen von deren inneren Teilen Gemisch für die Oberflächenschicht aufträgt, diese Schicht aushärten läßt, danach auf der ganzen inneren Oberfläche durch Sprühen oder Pinseln das Gemisch für die mittlere Schicht aufträgt und diese Schicht aushärten läßt, die sich mit den bereits ausgehärteten Teilen der ersten Schicht vereinigt, auf die so entstandene innere Oberfläche durch Sprühen eine kontinuierliche Schicht des Gemisches von Polyurethan mit Härter oder durch Sprühen oder Pinseln eine kontinuierliche Schicht des Gemisches auf Basis von Polyesterharz, Härter und Glasfaser aufträgt, diese Schicht aushärten läßt, eine Struktur aus drei festen, untereinander vereinigten Schichten ergebend, die man manuell aus dem Inneren der starren oder flexiblen Form herauszieht, und schließlich die ganze äußere Oberfläche des hergestellten Produktes sandgestrahlt wird.

Ein weiteres erfindungsgemäßes Herstellungsverfahren der Naturstein-Imitation (Kunststein) für Verzierungsbauten besteht darin, daß man in einer starren oder flexiblen Form, die die Form eines natürlichen Steines nachahmt, auf der ganzen inneren Oberfläche durch Sprühen eine kontinuierliche Schicht des Gemisches von Polyurethan mit Härter aufträgt oder durch Sprühen oder Pinseln eine kontinuierliche Schicht des Gemisches auf Basis von Polyesterharz, Härter und Glasfaser aufträgt, diese Schicht aushärten läßt, danach manuell die erhaltene Schicht aus dem starren oder flexiblen Gebilde herauszieht und auf ihrer ganzen äußeren Oberfläche durch Sprühen oder Pinseln eine kontinuierliche Schicht des einfarbigen Gemisches für die mittlere Schicht aufträgt, diese Schicht aushärten läßt, wonach über diese diskontinuierlich eine Schicht von Gemischen für die Oberflächenschicht mit verschiedenen Färbungen aufträgt, diese Schicht aushärten läßt und schließlich die erhaltene Struktur aus drei vereinigten Schichten auf ihrer ganzen äußeren Oberfläche sandgestrahlt wird.

Die Vorteile der erfindungsgemäßen Naturstein-Imitation sind die folgenden:
- wegen ihrer Form, ihres Aussehens und von den Pigmenten gegebenen Färbung kann sie nicht von einem natürlichen Stein unterschieden werden;
- sie ist ein Produkt mit geringem Gewicht, welches leicht transportiert und an jedwelchen Stellen (an Wänden, Decken, Böden, in Höfen, usw.) montiert werden kann,
- sie hat eine sehr gute mechanische Widerstandsfähigkeit wegen ihrer Drei-Schichten-Struktur sowie eine große Widerstandsfähigkeit bei Temperatur- und Wettereinflüssen, so daß sie lange Zeit außen verwendet werden kann;
- sie kann eine solche Form haben, daß die Kunststeine sehr leicht in verschiedenen Anordnungen aufeinandergelegt werden können, das Aussehen von Felsen oder anderen natürlichen Formationen erhaltend, oder - wenn sie eben sind - für Verblendungen benutzbar sind.

Die Vorteile der erfindungsgemäßen Verfahren zur Naturstein-Imitation Herstellung sind die folgenden:
- die benutzten Rohstoffe sind leicht erhältlich;
- spezielle Einrichtungen sind nicht erforderlich, sondern nur bekannte Sprühblaser, Pinsel und Luftspritzpistolen;
- die Herstellungsvorgänge sind sehr einfach.

Anschließend werden Beispiele für die Herstellung der erfindungsgemäßen Naturstein-Imitation für Verzierungsbauten angegeben.

### Beispiel 1.

Man fertigt eine starre Form aus einem einzigen Stück oder aus mehreren Teilen an, die mit gewöhnlichen Schrauben zusammengestellt werden. Die Form erhält man aus Polyesterharz mit Härter und Glasfaser. Sie stellt eine Form (ein Negativ) dar, welche die Form eines natürlichen Steines nachahmt, deren Oberfläche aber nicht vollständig geschlossen ist. Diese Matrize kann geringere, mittlere oder große Ausmaßen haben, je nach der Bauart, bei der die hergestellte Naturstein-Imitation (Kunststein) benutzt wird.

Man stellt in mehreren Gefäßen Gemische her, die 28 ... 48 Gewichtsteile Polyesterharz mit Härter (der im Zeitpunkt der Benutzung des Gemisches zugegeben wird), 50 ... 70 Gewichtsteile Quarzmehl und 2 ... 10 Gewichtsteile von mit dem Harz vereinbaren Pigment für Färbung enthalten. Die Gemische unterscheiden sich durch den eingegebenen Farbstoff und seine Menge, so daß sie verschiedene Farben und sogar Schattierungen haben. Sie werden durch die einfache Vermischung des Harzes mit Quarzmehl, Pigment und nachher mit dem Härter erhalten.

Die starre Form mit der Rolle einer Matrize legt man in Arbeitsposition mit der Öffnung nach oben und trägt auf ihrer ganzen inneren Oberfläche zuerst eine Schicht einer Verbindung (z.B. Wachs) auf, die später das Herausziehen des erhaltenen Produktes erleichtert. Nachher trägt man mit einem Sprühblaser auf einigen Teilen der inneren Oberfläche der Form eine dünne Schicht des vorbereiteten Gemisches auf. Abhängig von dem vorherbestimmten Muster der Naturstein-Imitation, können diese Teile verschiedene Schattierungen haben, um im Endprodukt als Rippen oder Vertiefungen zu erscheinen. Die aufgetragenen Teile der Schicht haben so eine Dicke, daß sie durch Aushärtung zu einer maximalen Dicke von 5 mm gelangen können. Nach der Aushärtung dieser ersten Schicht trägt man mit einem anderen Sprühblaser auf der ganzen inneren Oberfläche der Form eine kontinuierliche Schicht aus einem einzigen, wie vorher beschrieben, bereiteten Gemisch auf, welche die Hintergrundfarbe der künftigen Naturstein-Imitation bestimmen wird. Die Farben können von weiß bis dunkelgrau sein, von verschiedenen Farbtönen von grau, oder von weiß bis dunkelbraun, verschiedenen Farbtönen von crem, oder verschiedenen Schattierungen von rot, usw., ähnlich der Färbung der natürlichen Steine. Nach dem Aushärten der zweiten Schicht trägt man die dritte Schicht durch Sprühen von Polyurethanlösung mit Härter auf. Nach ihrer Aushärtung öffnet man die Schrauben der starren Form, wenn diese aus mehreren Teilen hergestellt wurde, bzw. man zieht manuell das erhaltene Produkt aus der einteiligen Form heraus, und es wird auf seiner ganzen äußeren Oberfläche sandgestrahlt, mit Sand, der aus einer Luftpistole geschleudert wird, um dieser Oberfläche das Aussehen des natürlichen Steines zu geben.

Statt mit dem Sprühblaser können die ersten zwei Schichten mit dem Pinsel aufgetragen werden. Anstelle der Polyesterharzlösung, die bei der Herstellung des Gemisches für die mittleren und die äußeren Schichten benutzt wird, kann man eine Polyvinylchlorid- oder Polystyrenlösung benutzen, eventuell mit Vernetzungsmittelzuschlag, in demselben Gewichtsverhältnis.

### Beispiel 2.

Man geht wie in Beispiel 1 vor mit dem Unterschied, daß die als Matrize benutzte Form flexibel ist, da sie aus Silikongummi gefertigt ist, aus einem einzigen Teil besteht und im Inneren nicht mit Wachs oder einem anderen Stoff bestrichen werden muß. In diesem Fall wird das aus drei Schichten bestehende Produkt leicht herausgezogen, ohne sich zu verformen, weil die Gummimatrize elastisch ist.

### Beispiel 3.

Man geht wie in den Beispielen 1 oder 2 vor, man benutzt also die starre oder flexible Form, aber die innere, dritte Schicht, welche durch Sprühen oder manuell mit dem Pinsel aufgetragen wird, besteht aus 20 ... 35 Gewichtsteilen Glasfaser und 65 ... 80 Gewichtsteilen Polyesterharzlösung mit Härter. Dieses Gemisch wird durch einfaches Mischen der Glasfaser mit der Harzlösung und im Zeitpunkt der Verwendung, mit dem Härter hergestellt. Die Glasfasern können als Gewebe, Fäden oder in gehackter Form vorhanden sein.

### Beispiel 4.

Wie in jedwelchem der Beispiele 1 ... 3 arbeitend, also dieselben Materialien und dieselben Vorgänge verwendend, aber starre oder flexible Matrizen von geeigneter Form benutzend, stellt man Platten oder Fliesen mit dem Aussehen von natürlichen Steinen her, bearbeitet für Bauten von verschiedenen Ausmaßen, welche auf der ganzen oberen Schicht sandgestrahlt werden.

Die erfindungsgemäßen Naturstein-Imitationen sind feste Produkte, die keinerlei Art von Toxizität aufweisen und in keiner Weise die Umgebung angreifen. Die Lösungsmittel der Polymere werden vollständig während der Herstellung beseitigt, wenn man an sich bekannte Maßnahmen ergreift wo man arbeitet.

Die erfindungsgemäße Naturstein-lmitationen, hergestellt durch jedwelches der Beispiele 1 .... 3, kann man einzeln oder in Gruppierungen zusammengefügt anordnen, wobei sie untereinander unterschiedliche Formen haben (abhängig von der benutzten Form), so wie in der Natur. So kann man künstliche Felsen schaffen, mit oder ohne Wasserfälle, Höhlen, Wände mit Unebenheiten, Becken mit unebenen Wänden und Böden, Springbrunnen oder jedwelche anderen gewünschten Bauten im Inneren oder außerhalb von Gebäuden, welche das Ziel haben, den Eindruck einer natürlichen Landschaft zu erwecken. Solche Bauten sind geeignet für die Ausschmückung von Hotels, Restaurants, Kliniken, Häusern oder Appartements, Kindergärten, Zoos und anderer Interieurs, bzw. von Parks, botanischen Gärten und Zoos, Höfe von Villen, usw., weil die erfindungsgemäße Naturstein-Imitation witterungsfest und widerstandsfähig ist bei atmosphärischen Bedingungen in einem veränderlichen Bereich (von Sommer bis Winter).

Eine andere Verwendung der erfindungsgemäßen Naturstein-Imitation besteht beim Einrahmen einiger Möbelteile (Bücherschrank, Vitrine, Wandschrank, usw.) in einen Verzierungsbau aus diesen Kunststeinen oder einer Kombination mit anderen Materialien oder Werkstücken (z.B. aus rostfreiem Stahl oder einem anderen Metall, Glas, Holz) zum Schaffen eines Innen- oder Außen-Designs.

Die plattenförmigen Produkte gemäß Beispiel 4 werden bei der Verblendung von Wänden, Decken, Böden, einiger Möbelteile oder bei jedwelcher anderen Anwendung, bei der man Platten aus natürlichem Stein benutzt, verwendet.

## Patentansprüche

1. Naturstein-Imitation für Verzierungsbauten,
**dadurch gekennzeichnet,**
**daß** sie aus drei Schichten besteht,
- eine diskontinuierliche an der äußeren Oberfläche, mit verschiedenen Färbungen und einer Dicke von 0 ... 5 mm, welche aus 28 ... 48 Gewichts% Polyesterharz mit Härter oder Polyvinylchlorid oder Polystyren, eventuell mit Vernetzungsmittelzuschlag, 50 ... 70 Gewichts% Quarzmehl und 2 ... 10 Gewichts% Pigmenten besteht,
- eine mittlere kontinuierliche, einfarbige Schicht, mit einer Dicke von 2 ... 5 mm, welche aus 28 ... 48 Gewichts% Polyesterharz mit Härter oder Polyvinylchlorid oder Polystyren, eventuell mit Vernetzungsmittelzuschlag, 50 ... 70 Gewichts% Quarzmehl und 2 ... 10 Gewichts% Pigment, welches die Hintergrundfärbung bestimmt, besteht, und
- eine innere Schicht, die die Unterlage- und Widerstandsschicht ist und eine Dicke von 3 ... 10 mm hat, welche aus 100 Gewichts% Polyurethanschaum mit Härter, oder 20 ... 35 Gewichts% Glasfaser und 65 ... 80 Gewichts% Polyesterharz mit Härter besteht, so daß der Kunststein die Form und Färbung des Natursteines hat.

2. Verfahren zur Herstellung der Naturstein-Imitation für Verzierungsbauten nach Anspruch 1, **dadurch gekennzeichnet,**
**daß** man in einem starren oder flexiblen Gebilde, das die Form eines natürlichen Steines nachahmt, durch Sprühen oder Pinseln auf einige von dessen inneren Teilen das Gemisch für die Oberflächenschicht aufträgt, diese Schicht aushärten läßt, auf die ganze innere Oberfläche durch Sprühen oder Pinseln das Gemisch für die mittlere Schicht aufträgt und diese Schicht aushärten läßt, sich vereinigend mit den bereits ausgehärteten Teilen der ersten Schicht, anschließend auf die so entstandene innere Oberfläche durch Sprühen eine kontinuierliche Schicht des Gemisches von Polyurethan mit Härter aufträgt oder durch Sprühen oder Pinseln eine kontinuierliche Schicht des Gemisches auf Basis von Polyesterharz, Härter und Glasfaser aufträgt, diese Schicht aushärten läßt, eine Struktur aus drei festen, untereinander vereinigten Schichten ergebend, die man manuell aus dem Inneren der starren oder flexiblen Form herauszieht, wobei am Ende die ganze äußere Oberfläche des hergestellten Produktes sandgestrahlt wird.

3. Verfahren zur Herstellung der Naturstein-Imitation für Verzierungsbauten nach Anspruch 1, **dadurch gekennzeichnet,**
**daß** man in einem starren oder flexiblen Gebilde, das die Form einer natürlichen Steines nachahmt, auf die ganze innere Oberfläche durch Sprühen eine kontinuierliche Schicht des Gemisches von Polyurethan mit Härter aufträgt, oder durch Sprühen oder Pinseln eine kontinuierliche Schicht des Gemisches auf Basis von Polyesterharz, Härter und Glasfaser aufträgt, diese Schicht aushärten läßt, manuell die erhaltene Schicht aus dem starren oder flexiblen Gebilde herauszieht und auf ihre ganze äußere Oberfläche durch Sprühen oder Pinseln eine kontinuierliche Schicht des Gemisches mit einer einzigen Farbe für die mittlere Schicht aufträgt, diese Schicht aushärten läßt, über sie diskontinuierlich eine Schicht vom Gemisch für die Oberflächenschicht mit verschiedenen Färbungen aufträgt, diese Schicht aushärten läßt und am Ende die erhaltene Struktur aus drei vereinigten Schichten auf ihrer ganzen äußeren Oberfläche sandgestrahlt wird.

## Claims

1. Artificial stone for ornamental constructions **characterized in that** it consists of three layers,
- a discontinuous layer at the external surface, with different tinges and having a thickness of 0...5 mm, which consists of 28...48% by weight polyester resin with hardener or polyvinyl chloride or polystyrene, possibly with addition of a crosslinking agent, 50...70% by weight quartz flour and 2...10% by weight pigments,
- an intermediary continuous monocoloured layer having a thickness of 2...5 mm, which consists of 28...48% by weight polyester resin with hardener or polyvinyl chloride or polystyrene, possibly with addition of reticulation agent, 50...70% by weight quartz flour and 2...10% by weight pigments, that determines the background colour, and
- an inner layer, representing the support and resistance layer, having a thickness of 3...10 mm, which consists of 100% by weight polyurethane foam with hardener or of 20...35% by weight glass fibre and 65...80% by weight polyester resin with hardener,
so that the artificial stone has the shape and tinge of a natural stone.

2. Method for producing artificial stone for ornamental constructions according to claim 1, **characterized in that** in a rigid or a flexible mould, imitating the shape of a natural stone, composition for the external surface is applied by spraying or with a brush on some parts of its inner surface, this layer is let to harden, on the whole inner surface is applied by spraying or with a brush composition for the intermediary layer and is let until hardens, binding itself with the parts already hardened of the first layer, on the inner surface thus formed a continuous layer of composition of polyurethane with hardener is applied by spraying or a continuous layer of composition based on polyester resin, hardener and glass fibre is applied by spraying or with a brush, this layer is let to harden, resulting a structure of three solid layers, binded to each other, which is drawn out manually from the rigid or the flexible mould and, finally, the whole outer surface of the product thus obtained is sandblasted.

3. Method for producing artificial stone for ornamental constructions according to claim 1, **characterized in that** in a rigid or a flexible mould, imitating the shape of a natural stone, on its inner surface a continuous layer of composition of polyurethane with hardener is applied by spraying or a continuous layer of composition based on polyester resin, hardener and glass fibre is applied by spraying or with a brush, this layer is let to harden, then it is drawn out from the rigid or the flexible mould and on its whole outer surface is applied by spraying or with a brush a continuous layer of monocoloured composition for the intermediary layer, this layer is let to harden, over it is applied discontinuously a layer of compositions for the external surface having different tinges, it is let to harden and, finally, the resulting structure of three binded layers is sandblasted on its whole outer surface.

## Revendications

1. Pierre artificielle pour constructions ornementales **caractérisée en ce qu'**elle consiste en trois couches,
- une couche discontinue à la surface extérieure, à des nuances différentes et d'une épaisseur de 0...5 mm, qui consiste en 28...48% en poids résine polyesterique avec durcissant, ou chlorure de polyvinyle ou polystyrène, éventuellement en ajoutant un agent de croisement, 50...70% en poids poudre de quartz et 2...10% en poids pigments,
- une couche intermédiaire continue, d'une couleur unique, d'une épaisseur de 2...5 mm, qui consiste en 28...48% en poids résine polyesterique avec durcissant, ou chlorure de polyvinyle ou polystyrène, éventuellement en ajoutant un agent de croisement, 50...70% en poids poudre de quartz et 2... 10% en poids pigment qui donne la couleur de fond, et
- une couche intérieure, représentand la couche-support et de résistance, d'une épaisseur de 3...10 mm, qui consiste en 100% en poids mousse polyuréthanique avec durcissant, ou en 20...35% en poids fibre de verre et 65...80% en poids résine polyesterique avec durcissant, de sorte que la pierre artificielle a la forme et la coloration de la pierre naturelle.

2. Procédé de fabrication de la pierre artificielle pour constructions ornementales selon la revendication 1, **caractérisé en ce que** dans une forme rigide ou flexible, qui imite la forme d'une pierre naturelle, on s'applique par pulvérisation ou avec un pinceau, sur des portions de son intérieur, des compositions pour la couche extérieure, on laisse cette couche se solidifier, on s'applique sur toute la surface intérieure par pulvérisation ou avec un pinceau une composition pour la couche intermédiaire et on laisse se solidifier, on se joindrant avec les portions déjà solidifiée de la première couche, on s'applique par pulvérisation sur la surface intérieure formée de telle manière une couche continue de composition de polyuréthane avec durcissant, ou on s'applique par pulvérisation ou avec un pinceau une couche continue de composition basée sur résine polyesterique, durcissant et fibre de verre, qui se laisse se solidifier, en résultant une structure à trois couches solides, liées entre elles, qui s'extrait manuellement de l'intérieur de la forme rigide ou flexible et finalement toute la surface extérieure du produit obtenue est sablée

3. Procédé de fabrication de la pierre artificielle pour constructions ornementales selon la revendication 1, **caractérisé en ce que**, dans une forme rigide ou flexible, qui imite la forme d'une pierre naturelle, on s'applique sur toute la surface intérieure par pulvérisation une couche continue de composition de polyuréthane avec durcissant, ou on s'applique par pulvérisation ou avec un pinceau une couche continue de composition basée sur résine polyesterique, durcissant et fibre de verre, qui on laisse se solidifier, on extrait manuellement la couche obtenue de la forme rigide ou flexible et on s'applique sur toute la surface extérieure par pulvérisation ou avec un pinceau une couche continue de composition ayant une couleur unique pour la couche intermédiaire, on laisse cette couche a se solidifier, après on s'applique sur elle d'une manière discontinue une couche avec des compositions pour la couche de surface extérieur a des nuances différentes, on laisse se solidifier et finalement la structure en trois couches lièes obtenue est sablée sur toute sa surface extérieure.
